# EUROPÄISCHE PATENTSCHRIFT

(11) **EP 2 145 028 B1**
(45) Veröffentlichungstag und Bekanntmachung des Hinweises auf die Patenterteilung: **07.07.2010**
(21) Anmeldenummer: 08736446.9
(22) Anmeldetag: 22.04.2008
(51) Int. Cl.: C22C 7/00, H01J 61/20, H01J 61/24

(54) **AMALGAMKUGELN FUER ENERGIESPARLAMPEN UND IHRE HERSTELLUNG**
AMALGAM SPHERES FOR ENERGY-SAVING LAMPS AND THE MANUFACTURE THEREOF
BILLES D'AMALGAME POUR LAMPES À ÉCONOMIE D'ÉNERGIE ET LEUR PRODUCTION

(30) Priorität: 28.04.2007 EP 07008717
(43) Veröffentlichungstag der Anmeldung: 20.01.2010
(73) Patentinhaber: Umicore AG & Co. KG, 63457 Hanau-Wolfgang (DE)
(72) Erfinder: PTASCHEK, Georg, 61200 Melbach (DE); DI VINCENZO, Calogero, 63454 Hanau (DE)
(74) Vertreter: Clauswitz, Kai-Uwe Wolfram
(86) Internationale Anmeldenummer: PCT/EP2008/054839
(87) Internationale Veröffentlichungsnummer: WO 2008/132089

(56) Entgegenhaltungen:
- EP-A2- 0 136 866
- JP-A- 2000 251 836
- US-A- 4 071 288
- US-A1- 2005 265 018
- US-A1- 2006 006 784

## Beschreibung

Die Erfindung betrifft Amalgamkugeln für die Einbringung von Quecksilber in moderne Energiesparlampen.

Moderne Energiesparlampen vom TFL- (Tube Fluorescent Lamp) oder CFL-Typ (Compact Fluorescent Lamp) gehören zu den Niederdruck-Gasentladungslampen. Sie bestehen aus einem Gasentladungskolben, der mit einer Mischung aus Quecksilberdampf und Argon befüllt und innen mit einem fluoreszierenden Leuchtstoff beschichtet ist. Die im Betrieb emittierte Ultraviolettstrahlung des Quecksilbers wird von der Leuchtstoff-Beschichtung durch Fluoreszenz in sichtbares Licht umgewandelt. Die Lampen werden daher auch als Fluoreszenzlampen bezeichnet.

Das für den Betrieb der Lampen benötigte Quecksilber wurde früher als flüssiges Metall in die Gasentladungskolben dosiert. Seit langem ist es jedoch bekannt, das Quecksilber in Form von Amalgamkugeln in die Gasentladungskolben einzubringen. Dies erleichtert die Handhabung des toxischen Quecksilbers und erhöht die Genauigkeit der Dosierung.

Die US 4,145,634 beschreibt die Verwendung von Amalgampellets mit 36 Atom-% Indium, die wegen des hohen Quecksilbergehalts schon bei Raumtemperatur hohe flüssige Anteile enthalten. Die Pellets neigen daher zum Verkleben, wenn sie untereinander Kontakt bekommen. Durch Beschichten der Pellets mit geeigneten Materialien in Pulverform kann das verhindert werden. Vorgeschlagen werden stabile Metalloxide (Titanoxid, Zirkonoxid, Siliziumdioxid, Magnesiumoxid und Aluminiumoxid), Graphit, Glaspulver, Phosphore, Borax, Antimonoxid und Metallpulver, die kein Amalgam mit Quecksilber bilden (Aluminium, Eisen und Chrom).

Die WO 94/18692 beschreibt die Verwendung von Pellets aus Zinkamalgam mit 5 bis 60, bevorzugt 40 bis 60 Gew.-%, Quecksilber. Zur Fertigung von sphäroidalen Amalgampellets wird das in der US 4,216,178 beschriebene Verfahren verwendet, bei dem das geschmolzene Amalgam durch eine zu Vibrationen angeregte Auslaufdüse in kleine Tropfen zerteilt und in einem Kühlmedium unter die Erstarrungstemperatur abgekühlt wird. Die Pellets werden gemäß der WO 94/18692 nicht beschichtet.

Zur Herstellung von Amalgamkugeln aus der Schmelze muß das Amalgam auf eine Temperatur erwärmt werden, bei der das Amalgam vollständig aufgeschmolzen ist. Das ist bei einem Zinkamalgam erst bei einer Temperatur oberhalb von 420 °C mit Sicherheit gewährleistet. Diese hohen Verarbeitungstemperaturen machen wegen des damit verbundenen hohen Dampfdrucks von Quecksilber entsprechende Sicherheitsvorkehrungen wegen der Toxizität des Quecksilbers notwendig.

Die JP 2000251836 beschreibt für die Herstellung von Fluoreszenzlampen die Verwendung von Amalgampellets aus Zinnamalgam. Das Zinnamalgam weist bevorzugt nur einen geringen Quecksilbergehalt auf mit einem Zinn/Quecksilber-Atomverhältnis zwischen 90-80 : 10-20. Dies entspricht einem Quecksilbergehalt von 15,8 bis 29,7 Gew.-%. Die JP 2000251836 macht keine Angaben darüber, wie aus dem Amalgam kugelförmige Pellets hergestellt werden.

Nachteilig bei dem in der JP 2000251836 beschriebenen Zinnamalgam ist der geringe Quecksilbergehalt. Das macht relativ große Amalgamkugeln notwendig, wenn eine bestimmte Menge von Quecksilber in die Entladungslampen eingebracht werden soll. Wegen der auch bei Energiesparlampen zunehmenden Miniaturisierung kann dies zu Problemen bei der Konstruktion und Fertigung der Lampen führen.

Es ist daher eine Aufgabe der Erfindung, Amalgamkugeln aus Zinnamalgam zur Verfügung zu stellen, die einen hohen Quecksilbergehalt aufweisen und ohne Gefährdung der menschlichen Gesundheit sicher gelagert und bei der Herstellung von Energiesparlampcn eingesetzt werden können.

Diese Aufgabe wird gelöst durch Amalgamkugeln aus einem Zinnamalgam, welches einen Quecksilbergehalt zwischen 30 und 70 Gew.-% aufweist. Bevorzugt weisen die Amalgamkugeln einen Quecksilbergehalt von 30 bis 60 und insbesondere von 40 bis 55 Gew.-% auf.

Die Kugeln können nach einem in der EP 1381485 B1 beschriebenen Verfahren aus einer Schmelze des Amalgams hergestellt werden. Hierzu wird das vollständig aufgeschmolzene Amalgam in ein Kühlmedium mit einer Temperatur unterhalb der Erstarrungstemperatur des Amalgams eingetropft. Bevorzugt liegt die Temperatur des Kühlmediums 10 bis 20 °C unterhalb der Liquidustemperatur des Amalgams. Vorteilhaft ist hierbei, daß Zinnamalgame schon bei Temperaturen unterhalb von 230 °C vollständig aufschmelzen. Der Aufwand für die Gewährleistung der Arbeitsplatzsicherheit bei der Herstellung der Zinnamalgam-Kugeln ist daher deutlich geringer als im Falle der Zinkamalgam-Kugeln.

Als Kühlmedium wird bevorzugt ein mineralisches, ein organisches oder ein synthetisches Öl verwendet. Gut bewährt hat sich ein Silikonöl. Nach Bildung der Amalgamkugeln im Kühlmedium werden sie vom Kühlmedium abgetrennt und entfettet.

Für die Zwecke der Erfindung sind Amalgamkugeln mit Durchmessern zwischen 50 und 2000, bevorzugt zwischen 500 und 1500 µm geeignet.

Es hat sich gezeigt, daß auf der Oberfläche der so hergestellten Amalgamkugeln flüssige Phasen auftreten, so daß die Kugeln bei Lagerung und Handhabung miteinander verkleben, wenn keine Maßnahmen dagegen unternommen werden. Das Verkleben kann zum Beispiel verhindert werden, wenn die Amalgamkugeln bei Temperaturen unter 8 °C gelagert und verarbeitet werden. Für die Lagerung wird eine Temperatur von -18 °C bevorzugt.

Die Neigung der Amalgamkugeln zum Verkleben kann weitgehend unterbunden werden, wenn die entfetteten Kugeln mit einem Metall- oder einem Legierungspulver beschichtet werden, welches mit Quecksilber ein Amalgam bildet. Durch die Amalgamierung des Metallpulvers bildet sich auf den Kugeln eine Oberflächenschicht mit einem geringen Quecksilbergehalt aus, die bei den üblichen Verarbeitungstemperaturen der Amalgamkugeln keine flüssigen Phasen mehr enthält und somit die Klebeneigung gegenüber den unbehandelten Kugeln unterbindet.

Das für die Beschichtung eingesetzte Metall- oder Legierungspulver sollte keine Teilchen mit einem Korndurchmesser größer als 100 µm enthalten. Teilchen mit größeren Korndurchmessern amalgamieren nur unvollständig und führen zu einer rauhen Oberfläche der Kugeln, die eine Dosierung der Kugeln erschwert. Bevorzugt wird ein Metall- oder Legierungspulver verwendet, dessen Pulverteilchen einen Korndurchmesser von kleiner als 80 µm aufweisen. Besonders bevorzugt sind Metall- oder Legierungspulver mit einem mittleren Teilchendurchmesser d₅₀ zwischen 5 und 15 µm. Als geeignete Metalle haben sich Zinn und Zink erwiesen oder eine Legierung des Zinns oder des Zinks. Zinn oder eine Zinnlegierung sind dabei bevorzugt. Gute Ergebnisse wurden mit Legierungen des Zinns mit Silber und Kupfer erhalten, besonders mit der Legierung SnAg3Cu0,5.

Zur Beschichtung der Amalgamkugeln mit dem Metall- oder Legierungspulver können die Kugeln zum Beispiel in einem rotierenden Kessel vorgelegt und unter ständigem Umwälzen mit dem Metall- oder Legierungspulver bestreut werden, bis kein Verkleben der Kugeln mehr feststellbar ist. Die hierbei auf die Amalgamkugeln aufgebrachte Menge an Metall- oder Legierungspulver beträgt zwischen 1 und 10, bevorzugt zwischen 2 und 4 Gew.-%, bezogen auf das Gewicht der Amalgamkugeln.

Eine weitere Verminderung der Verklebungsneigung erhält man, wenn die Amalgamkugeln nach der Beschichtung mit dem Metall- oder Legierungspulver zusätzlich mit einem Pulver eines Metalloxids in einer Menge von 0,001 bis 1, bevorzugt 0,01 bis 0,5 und insbesondere in einer Menge von 0,1 Gew.-%, bezogen auf das Gewicht der Amalgamkugeln beschichtet werden. Zu diesem Zweck kann genauso vorgegangen werden wie bei der Aufbringung des Metall- oder Legierungspulvers. Geeignete Metalloxide für diese Beschichtung sind zum Beispiel Titanoxid, Zirkonoxid, Siliziumoxid und Aluminiumoxid. Bevorzugt wird ein durch Flammenpyrolyse hergestelltes Aluminiumoxid mit einer mittleren Korngröße von weniger als 5, bevorzugt von weniger als 1 µm verwendet.

Die aufgebrachten Pulverschichten verbessern die Handhabbarkeit der Amalgamkugeln mit Dosierautomaten. In solchen Dosierautomaten können sich die Amalgamkugeln im Mittel bis zu drei Stunden bei Raumtemperatur befinden, bevor sie in eine Fluoreszenzlampe eingefüllt werden. Dabei hat sich gezeigt, das die mit Metall- oder Legierungspulver und mit Metalloxidpulver beschichteten Amalgamkugeln die mittlere Aufenthaltsdauer von 3 Stunden bei Temperaturen von bis zu 40 °C im Dosierautomaten ohne Beanstandungen überstehen. Wird nur eine der beiden Schichten aufgebracht, kommt es schon vor Ablauf der mittleren Aufenthaltsdauer von 3 Stunden zu vereinzelten Ablösungen der aufgebrachten Schichten.

Zur weiteren Erläuterung der Erfindung dient die folgende Tabelle. Sie zeigt berechnete Werte für die Gesamtmasse (Sn+Hg) und die Quecksilbermasse (Hg) von Zinnamalgam-Kugeln in Abhängigkeit vom Durchmesser der Kugeln und für Zinnamalgame mit Quecksilbergehalten zwischen 20 und 50 Gew.-%. In der Tabelle sind außerdem die Dichten p der verschiedenen Amalgame angegeben, wie sie für die Berechnungen verwendet wurden.

Durch Verwendung von Zinnamalgam mit hohen Quecksilbergehalten kann mit Kugeln gleichen Durchmessers deutlich mehr Quecksilber in die Gasentladungskolben eingebracht werden als mit einem Zinnamalgam mit geringem Quecksilbergehalt von nur 20 Gew.-%. So enthalten Amalgamkugeln aus einem SnHg50 mit 50 Gew.-% Quecksilber etwa die dreifache Masse an Quecksilber wie Amalgamkugeln aus SnHg20 mit nur 20 Gew.-% Quecksilber.

**Tabelle: Gesamtmasse und Quecksilbermasse in Abhängigkeit vom Kugeldurchmesscr für Zinnamalgam-Kugeln mit Quecksilbergehalten zwischen 20 und 50 Gew.-%**

| | SnHg20 | | SnHg30 | | SnHg40 | | SnHg50 | |
|---|---|---|---|---|---|---|---|---|
| | ρ = 8,05 g/cm³ | | ρ = 8,48 g/cm³ | | ρ = 8,96 g/cm³ | | ρ = 9,5 g/cm³ | |
| ∅ | Sn+Hg | Hg | Sn+Hg | Hg | Sn+Hg | Hg | Sn+Hg | Hg |
| [mm] | [mg] | [mg] | [mg] | [mg] | [mg] | [mg] | [mg] | [mg] |
| 0,70 | 1,45 | 0,29 | 1,5 | 0,46 | 1,6 | 0,64 | 1,7 | 0,85 |
| 0,80 | 2,16 | 0,43 | 23 | 0,68 | 2,4 | 0,96 | 2,5 | 1,27 |
| 0,90 | 3,07 | 0,61 | 3,2 | 0,97 | 3,4 | 1,37 | 3,6 | 1,81 |
| 1,00 | 4,21 | 0,84 | 4,4 | 1,33 | 4,7 | 1,88 | 5,0 | 2,49 |
| 1,10 | 5,61 | 1,12 | 5,9 | 1,77 | 6,2 | 2,50 | 6,6 | 3,31 |
| 1,20 | 7,28 | 1,46 | 7,7 | 2,30 | 8,1 | 3,24 | 8,6 | 4,30 |
| 1,30 | 9,26 | 1,85 | 9,7 | 2,92 | 10,3 | 4,12 | 10,9 | 5,46 |
| 1,40 | 11,56 | 2,31 | 12,2 | 3,65 | 12,9 | 5,15 | 13,6 | 6,82 |
| 1,50 | 14,22 | 2,84 | 15,0 | 4,49 | 15,8 | 6,33 | 16,8 | 8,39 |

## Patentansprüche

1. Amalgamkugeln für Fluoreszenzlampen, wobei
die Amalgamkugeln ein Zinnamalgam mit einem Quecksilbergehalt zwischen 30 und 70 Gew.-% enthalten,
**dadurch gekennzeichnet,**
**daß** die Kugeln mit einem Metall- oder einem Legierungspulver beschichtet sind, welches mit Quecksilber ein Amalgam bildet.

2. Amalgamkugeln nach Anspruch 1,
**dadurch gekennzeichnet,**
**daß** die Pulverteilchen einen Korndurchmesser kleiner als 100 µm aufweisen.

3. Amalgamkugeln nach Anspruch 2,
**dadurch gekennzeichnet,**
**daß** das Metall- oder Legierungspulver aus Zinn, Zink oder einer Legierung des Zinns oder des Zinks besteht.

4. Amalgamkugeln nach Anspruch 3,
**dadurch gekennzeichnet,**
**daß** die Amalgamkugeln in einer Menge von 1 bis 10 Gew.%, bezogen auf ihr Gewicht, mit dem Metall- oder Legierungspulver beschichtet sind.

5. Amalgamkugeln nach Anspruch 4,
**dadurch gekennzeichnet,**
**daß** die Amalgamkugeln zusätzlich mit einem Pulver eines Metalloxids in einer Menge von 0,001 bis 1 Gcw.-% beschichtet sind.

6. Amalgamkugeln nach Anspruch 5,
**dadurch gekennzeichnet,**
**daß** das Metall- oder Legierungspulver aus Zinn oder einer Zinnlegierung besteht.

7. Amalgamkugeln nach Anspruch 6,
**dadurch gekennzeichnet,**
**daß** das Metall- oder Legierungspulver aus einer Legierung des Zinns mit Silber und Kupfer besteht.

8. Amalgamkugeln nach einem der vorstehenden Ansprüche,
**dadurch gekennzeichnet,**
**daß** die Kugeln einen Durchmesser zwischen 50 und 2000 µm aufweisen.

9. Verfahren zur Herstellung der Amalgamkugeln nach einem der vorstehenden Ansprüche,
**dadurch gekennzeichnet,**
**daß** das Amalgam vollständig aufgeschmolzen wird und die Schmelze in ein Kühlmedium mit einer Temperatur unterhalb der Erstarrungstemperatur des Amalgams eingetropft wird und anschließend die gebildeten Amalgamkugeln vom Kühlmedium abgetrennt werden.

10. Verfahren nach Anspruch 9,
**dadurch gekennzeichnet,**
**daß** als Kühlmedium ein mineralisches, ein organisches oder ein synthetisches Öl verwendet wird.

11. Verfahren nach Anspruch 10,
**dadurch gekennzeichnet,**
**daß** die Amalgamkugeln nach dem Abtrennen vom Kühlmedium entfettet und bei Raumtemperatur unter ständigem Umwälzen mit einem Metall- oder Legierungspulver bestreut werden, welches mit Quecksilber ein Amalgam bildet, bis kein Verkleben der Kugeln mehr feststellbar ist.

12. Verfahren nach Anspruch 11,
**dadurch gekennzeichnet,**
**daß** die Amalgamkugeln in einem weiteren Schritt unter ständigem Umwälzen zusätzlich mit einem Pulver eines Metalloxids beschichtet werden.

13. Verwendung der Amalgamkugeln nach einem der Ansprüche 1 bis 8 für die Herstellung von Fluoreszenzlampen.

## Claims

1. Amalgam spheres for fluorescent lamps, wherein
the amalgam spheres contain a tin amalgam having a mercury content in the range from 30 to 70% by weight,
**characterized in that**
the spheres are coated with a metal or alloy powder which forms an amalgam with mercury.

2. Amalgam spheres according to Claim 1,
**characterized in that**
the powder particles have a particle diameter of less than 100 µm.

3. Amalgam spheres according to Claim 2,
**characterized in that**
the metal or alloy powder comprises tin, zinc or an alloy of tin or of zinc.

4. Amalgam spheres according to Claim 3,
**characterized in that**
the amalgam spheres are coated with an amount of from 1 to 10% by weight, based on their weight, of the metal or alloy powder.

5. Amalgam spheres according to Claim 4,
**characterized in that**
the amalgam spheres are additionally coated with a powder of a metal oxide in an amount of from 0.001 to 1% by weight.

6. Amalgam spheres according to Claim 5,
**characterized in that**
the metal or alloy powder comprises tin or a tin alloy.

7. Amalgam spheres according to Claim 6,
**characterized in that**
the metal or alloy powder comprises an alloy of tin with silver and copper.

8. Amalgam spheres according to any of the preceding claims,
**characterized in that**
the spheres have a diameter in the range from 50 to 2000 µm.

9. Process for producing the amalgam spheres according to any of the preceding claims,
**characterized in that**
the amalgam is melted completely and the melt is introduced dropwise into a cooling medium having a temperature below the solidification temperature of the amalgam and the amalgam spheres formed are subsequently separated off from the cooling medium.

10. Process according to Claim 9,
**characterized in that**
a mineral oil, an organic oil or a synthetic oil is used as cooling medium.

11. Process according to Claim 10,
**characterized in that**
the amalgam spheres are degreased after having been separated off from the cooling medium and are sprinkled at room temperature with a metal or alloy powder which forms an amalgam with mercury while being continually mixed until conglutination of the spheres can no longer be observed.

12. Process according to Claim 11,
**characterized in that**
the amalgam spheres are additionally coated with a powder of a metal oxide while being continually mixed in a further step.

13. Use of the amalgam spheres according to any of Claims 1 to 8 for the production of fluorescent lamps.

## Revendications

1. Billes d'amalgame pour lampes à fluorescence, les billes d'amalgame contenant un amalgame de zinc avec une teneur en mercure comprise entre 30 et 70 % en poids,
**caractérisées en ce que**
les billes sont revêtues d'une poudre métallique ou d'une poudre d'alliage qui forme un amalgame avec le mercure.

2. Billes d'amalgame selon la revendication 1, **caractérisées en ce que** les particules de poudre sont des grains d'un diamètre inférieur à 100 µm.

3. Billes d'amalgame selon la revendication 2, **caractérisées en ce que** la poudre de métal ou d'alliage est constituée d'étain, de zinc ou d'un alliage d'étain ou de zinc.

4. Billes d'amalgame selon la revendication 3, **caractérisées en ce que** les billes d'amalgame sont revêtues de la poudre de métal ou d'alliage à raison de 1 à 10 % en poids par rapport à leur poids.

5. Billes d'amalgame selon la revendication 4, **caractérisées en ce que** les billes d'amalgame sont de plus revêtues d'une poudre d'oxyde métallique à raison de 0,001 à 1 % en poids.

6. Billes d'amalgame selon la revendication 5, **caractérisées en ce que** la poudre de métal ou d'alliage est constituée d'étain ou d'un alliage d'étain.

7. Billes d'amalgame selon la revendication 6, **caractérisées en ce que** la poudre de métal ou d'alliage est constituée d'un alliage d'étain avec l'argent et le cuivre.

8. Billes d'amalgame selon l'une des revendications précédentes, **caractérisées en ce que** le diamètre des billes est compris entre 50 et 2 000 µm.

9. Procédé de fabrication des billes d'alliage selon l'une des revendications précédentes, **caractérisé en ce que** l'amalgame est complètement fondu et le bain de fusion est versé goutte à goutte dans un fluide de refroidissement dont la température est inférieure à la température de solidification de l'amalgame, les billes d'amalgame ainsi formées étant ensuite séparées du fluide de refroidissement.

10. Procédé selon la revendication 9, **caractérisé en ce qu'**il utilise une huile minérale, organique ou synthétique comme fluide de refroidissement.

11. Procédé selon la revendication 10, **caractérisé en ce que** les billes d'amalgame sont dégraissées après avoir été séparées du fluide de refroidissement et sont dispersées à température ambiante par recirculation permanente avec une poudre de métal ou d'alliage qui forme avec le mercure un amalgame jusqu'à ce que l'on constate que les billes n'adhèrent plus les uns aux autres.

12. Procédé selon la revendication 11, **caractérisé en ce que** les billes d'amalgame sont de plus revêtues d'une poudre d'oxyde métallique dans une étape ultérieure, avec recirculation permanente.

13. Utilisation des billes d'amalgame selon l'une des revendications 1 à 8 pour la fabrication de lampes à fluorescence.
